# EUROPÄISCHE PATENTSCHRIFT

(11) **EP 1 318 884 B1**
(45) Veröffentlichungstag und Bekanntmachung des Hinweises auf die Patenterteilung: **31.05.2006**
(21) Anmeldenummer: 01974032.3
(22) Anmeldetag: 11.09.2001
(51) Int. Cl.: B22F 3/11, B22F 3/20

(54) **VERFAHREN ZUM HERSTELLEN EINES FORMKÖRPERS AUS METALLSCHAUM**
METHOD FOR PRODUCING A MOULDED BODY FROM FOAMED METAL
PROCEDE DE REALISATION D'UN CORPS MOULE EN MOUSSE METALLIQUE

(30) Priorität: 13.09.2000 DE 10045494
(43) Veröffentlichungstag der Anmeldung: 18.06.2003
(73) Patentinhaber: Neue Materialien Fürth Gmbh, 90762, Fürth (DE)
(72) Erfinder: SINGER, Robert, F., 91054 Erlangen (DE); KÖRNER, Carolin, 90537 Feucht (DE)
(74) Vertreter: Gassner, Wolfgang
(86) Internationale Anmeldenummer: PCT/DE2001/003477
(87) Internationale Veröffentlichungsnummer: WO 2002/022295

(56) Entgegenhaltungen:
- EP-A- 1 008 406

## Beschreibung

Die Erfindung betrifft ein Verfahren zum Herstellen eines Formkörpers aus Metallschaum.

Aus der EP 0 804 982 A2 ist ein Verfahren zur Herstellung von Formteilen aus Metallschaum bekannt, bei dem als Ausgangsmaterial ein kompaktiertes Gemisch aus gasabspaltendem Treibmittel und Metallpulver benutzt wird. Ein solches kompaktiertes Gemisch wird üblicherweise durch Strangpressen hergestellt. Das kompaktierte Gemisch kann in Form von Stangen, Rohren oder als Granulat vorliegen. Zur Herstellung eines Metallschaums wird das kompaktierte Gemisch in einer beheizbaren Kammer aufgeheizt, bis das Metall schmilzt und das Treibmittel sich zersetzt. Das dabei frei werdende Gas schäumt das Metall auf. Der gebildete Metallschaum wird dann mit einem Kolben von der Kammer in eine Gießform gedrückt.

Die DE 197 34 394 A1 offenbart ein Verfahren, bei dem zur Herstellung eines Formteils aus einem Metallschaum ebenfalls von einem kompaktierten Halbzeug ausgegangen wird. Nach einer Alternative kann als Ausgangsstoff auch nichtaufschäumbares Metall hergenommen und der Schmelze zur Bildung eines Metallschaums Gas oder ein Treibmittel separat zugeführt werden.

Aus DE 42 06 303 Cl ist es bekannt zur Herstellung von Formkörpern aus Metallschaum ein kompaktiertes Ausgangsmaterial herzunehmen, welches durch ein kontinuierliches Strangpressverfahren hergestellt und anschließend zerkleinert wird.

Aus der DE 197 44 300 A1 ist ein weiteres Verfahren zur Herstellung eines aus einem Metallschaum gebildeten Formkörpers bekannt. Dabei wird ein aus einem gasabspaltendem Treibmittel und einem Metallpulver hergestelltes Halbzeug in einem Rezipienten aufgeheizt. Der sich bildende Metallschaum gelangt in eine stromabwärts nachgeschaltete Gießform.

Die vorgenannten Verfahren erfordern nachteiligerweise die kosten- und zeitaufwendige Herstellung eines kompaktierten Ausgangsmaterials bzw. Halbzeugs. Dazu muß üblicherweise eine besondere Vorrichtung, z.B. eine Strangpresse, zur Verfügung gestellt werden.

Aus der DE 1 164 102 ist ein weiteres Verfahren zur Herstellung von Formkörpern aus Metallschaum bekannt. Dabei wird eine Metallschmelze einem Mischer zugeführt und dort mit einem gasbildenden Stoff gemischt. Das Verfahren erfordert zur Herstellung der Metallschmelze das Vorsehen einer gesonderten Schmelzvorrichtung.

Aus der US 5,865,237 ist ein Verfahren zur Herstellung von Formkörpern aus einem Metallschaum bekannt. Dabei ist eine beheizbare Kammer vorgesehen, die mit einer Gießform in Verbindung steht. Ein in der beheizbaren Kammer aufgenommener, pulvermetallurgisch hergestellter, das Metall und ein Treibmittel enthaltendes kompaktiertes Gemisch wird erwärmt, bis ein Metallschaum entsteht. Der Metallschaum wird dann in die Gießform gedrückt.

Die Struktur des Formkörpers hängt vom Befüllen der Kammer, von der Mischungsqualität des Pulvers mit dem Treibmittel und vom Aufheizen des Pulvers in der Kammer ab. Diese Parameter lassen sich nicht immer optimal und reproduzierbar einstellen. Um möglichst wenig Treibmittel zu verlieren und wirtschaftlich zu arbeiten, ist es einerseits günstig schnell aufzuheizen. Andererseits führt ein schnelles Aufheizen zu einer ungleichmäßigen Temperaturverteilung und zu einer ungleichmäßigen Zell- bzw. Porenstruktur des Formkörpers. Die mit dem bekannten verfahren hergestellten Bauteile weisen Ungleichmäßigkeiten in ihrer Struktur auf.

Die EP-A-1 008 406 beschreibt die Herstellung von aus einem äußeren Metallroh mit einer Innenbeschichtung aus Leichtmetall-Schaum bestehendem Hohlmaterial, wobei das äubere Metallrohr und der Metallschaum durch eine Matrize mit einem Dorn gepreßt werden. Die die Schaumstruktur bildende Metallpulvermischung wird der Matrize durch Strangpressen zugeführt und mit der Zufuhr durch Wärmebeaufschlagung aufgeschäumt. Das Aufschäumen erfolgt somit nicht in der Matrize.

Aufgabe der Erfindung ist es, die Nachteile nach dem Stand der Technik zu beseitigen. Es soll insbesondere ein Verfahren angegeben werden, mit dem auf möglichst einfache und kostengünstige Weise Formkörper aus Metallschaum gleichbleibender Qualität herstellbar sind.

Diese Aufgabe wird durch die Merkmale des Anspruchs 1 gelöst. Zweckmäßige Ausgestaltungen ergeben sich aus den Merkmalen der Ansprüche 2 bis 19.

Nach Maßgabe der Erfindung ist ein Verfahren zum Herstellen eines Formkörpers aus Metallschaum mit folgenden Schritten vorgesehen:
a) Bereitstellen eines aus dem Metall gebildeten ersten Pulvers und eines aus einem Treibmittel gebildeten zweiten Pulvers,
b) Zuführen des ersten und zweiten Pulvers einer Extrudiervorrichtung, wobei das erste und das zweite Pulver in nichtkompaktierter Form vorliegen,
c) Fördern eines aus dem ersten und dem zweiten Pulver gebildeten Pulvergemischs in der Extrudiervorrichtung in Richtung einer Gießform, wobei es zumindest teilweise geschmolzen und auf das zumindest teilweise geschmolzene Pulvergemisch ein Druck aufgebracht wird, welcher größer ist als ein durch das Treibmittel hervorgerufener Gasdruck,
d) Einspritzen des zumindest teilweise geschmolzenen Pulvergemischs in die Gießform und
e) Entspannen des Drucks auf einen Wert kleiner als der Gasdruck, so daß die Gießform vollständig mit einem sich bildenden Metallschaum gefüllt wird.

Bei dem erfindungsgemäßen Verfahren wird nichtkompaktiertes Pulver unmittelbar einer Extrudiervorrichtung zugeführt, darin gemischt und zumindest teilweise geschmolzen. Es wird der kosten- und zeitaufwendige Schritt der Herstellung eines kompaktierten Ausgangspulvers vermieden. Das Vorsehen einer besonderen Vorrichtung zur Herstellung des kompaktierten Gemischs entfällt.

Mit dem vorgeschlagenen Verfahren wird eine gute Durchmischung des zumindest teilweise aufgeschmolzenen Pulvergemischs erreicht. In der Extrudiervorrichtung kann ferner ohne großen zusätzlichen Aufwand ein Druck aufgebracht werden, welcher einer unerwünschten vorzeitigen Zersetzung des Treibmittels in der Extrudiervorrichtung entgegenwirkt. Das Aufheizen des Pulvergemischs kann entlang des Förderwegs genau geregelt werden. Indem das zumindest teilweise geschmolzene Pulvergemisch erst nach dem Austritt aus der Extrudiervorrichtung in die Gießform entspannt wird, wird die Bildung des Metallschaums in die Gießform verlagert. Die Ausbildung einer ungleichmäßigen Zell- bzw. Porenstruktur wird vermieden. Die hergestellten Formkörper können mit gleichbleibender Qualität produziert werden.

Zweckmäßigerweise hat das erste Pulver einen mittleren Korndurchmesser im Bereich von 50 bis 250 µm, vorzugsweise von 100 µm. Das zweite Pulver kann einen mittleren Korndurchmesser im Bereich von 5 bis 20 µm, vorzugsweise von 10 µm, haben. Nach einem weiteren Ausgestaltungsmerkmal ist vorgesehen, daß das erste und das zweite Pulver vor dem Zuführen zur Extrudiervorrichtung gemischt wird. Das erste und/oder zweite Pulver kann unter einer Inertgasatmosphäre der Extrudiervorrichtung zugeführt werden. Dadurch wird eine unerwünschte Oxidation des Pulvers vermieden. Die Qualität der Bauteile und deren Reproduzierbarkeit werden erhöht.

Das erste und das zweite Pulver werden zweckmäßigerweise in der Extrudiervorrichtung unter Einwirkung von Scherkräften gemischt werden. Das Mischen und/oder Fördern des Pulvergemischs kann durch die Drehbewegung einer Schnecke der Extrudiervorrichtung durchgeführt werden. In diesem Fall werden auch auf das zumindest teilweise aufgeschmolzene Pulvergemisch Scherkräfte aufgebracht. Es wird ein unerwünschtes Wachstum dendritischer Kristalle vermieden. Eine vorteilhafte Drehgeschwindigkeit der Schnecke sind etwa 100 Umdrehungen pro Minute.

Das Pulver bzw. das Pulvergemisch wird vorteilhafterweise entlang eines von einer Zuführöffnung in Richtung einer Vorkammer sich erstreckenden Förderwegs kontinuierlich erwärmt. Entlang des Förderwegs wird in einem einzigen Verfahrensschritt das Pulvergemisch zumindest teilweise in eine aufschäumbare Schmelze umgewandelt. Dabei werden sowohl das Pulvergemisch als auch das zumindest teilweise aufgeschmolzene Pulvergemisch ständig gemischt. Ferner wird das Pulvergemisch in Richtung einer das zumindest teilweise aufgeschmolzene Pulvergemisch aufnehmenden Vorkammern gefördert. Das Verfahren kann kostengünstig unter Verwendung einer einzigen Extrudiervorrichtung durchgeführt werden. Die gesonderte Herstellung eines kompaktierten Ausgangsmaterials durch Strangpressen, das sich daran ggf. anschließende Zerkleinern des stranggepreßten Halbzeugs sowie das Überführen des kompaktierten Ausgangsmaterials in die Extrudiervorrichtung entfallen.

In der Extrudiervorrichtung wird das Pulvergemisch auf eine Temperatur oberhalb der Solidustemperatur aufgeheizt. Vorteilhafterweise wird die Schmelze in der Extrudiervorrichtung auf eine Temperatur von höchstens 50°C, vorzugsweise 20°C, oberhalb der Liquidustemperatur erwärmt. Als besonders vorteilhaft hat es sich erwiesen, das Pulvergemisch auf eine Temperatur im Bereich zwischen der Solidus- und der Liquidustemperatur zu erwärmen. In diesem Fall wird das Pulvergemisch nur teilweise aufgeschmolzen. Das zumindest teilweise aufgeschmolzene Pulvergemisch kann einen Festphasenanteil von 20 bis 50%, vorzugsweise von 30 bis 40%, aufweisen. Das zumindest teilweise aufgeschmolzene Pulvergemisch wird zweckmäßigerweise in einem halbfesten thixotropen Zustand in der Vorkammer akkumuliert. Im teilweise aufgeschmolzenen Zustand ist die Viskosität im Vergleich zum vollständig aufgeschmolzenen Zustand deutlich erhöht. Damit wird vorteilhafterweise erreicht, daß beim Einspritzen in die Gießform eine geschlossenen Schmelzfront sich ausbildet. D.h. ein unerwünschtes Zerstäuben des in die Gießform eingespritzten Materials und ein vorzeitiges Entweichen des durch das Treibmittel gebildeten Gases werden vermieden. Wegen der Druckentspannung in der Gießform wird gleichwohl ein vollständiges Aufschmelzen des eingespritzten Materials erreicht. Die Freisetzung des aus dem Treibmittel gebildeten Gases wird im Falle des Einspritzens eines nur teilweise aufgeschmolzenen Pulvergemischs allerdings verzögert. Es bilden sich in diesem Fall Formkörper mit einer homogenen Schaumstruktur, d.h. es wird insbesondere die Bildung von Riesenblasen verhindert.

Um den entstehenden Gasdruck möglichst gering zu halten ist es zweckmäßig, als Treibmittel ein voroxidiertes Treibmittel zu verwenden.

Das Pulvergemisch kann in der Extrudiervorrichtung mittels einer externen Heizvorrichtung, z.B. mittels äußerer Heizbänder oder einer Induktionsvorrichtung, erwärmt werden. Eine solche Heizvorrichtung ermöglicht eine genaue Einstellung der Aufheizgeschwindigkeit des Pulvergemischs in der Extrudiervorrichtung. So kann eine vorzeitige Zersetzung des Treibmittels und damit eine Expansion der Schmelze vermieden werden. Ferner kann die Temperatur so eingestellt werden, daß ein unerwünschtes Wachstum dendritischer Metalle vermieden wird. Der Aufbau eines geeigneten Drucks kann über bekannte maschinen- und prozeßtechnische Maßnahmen gesteuert werden. Zweckmäßigerweise wird in der Extrudiervorrichtung ab einer Temperatur von mehr als 300°C ein Druck von mehr als 10 bar, vorzugsweise von mehr als 30 bar aufgebracht.

Das Einspritzen des zumindest teilweise geschmolzenen Pulvergemischs kann durch eine in Richtung der Gießform gerichtete Axialbewegung der Schnecke bewirkt werden. Zweckmäßigerweise ist die Extrudiervorrichtung mit einem mechanischen Ventil zum wahlweisen Öffnen und Schließen eines der Schnecke stromabwärts nachgeordneten Vorraums versehen. Geeignete Vorrichtungen sind beispielsweise aus der US 5,040,589 oder der EP 0 409 966 B1 bekannt, deren Offenbarungsgehalt hiermit einbezogen wird.

Nach einem weiteren Ausgestaltungsmerkmal wird die Gießform vorgeheizt. Dadurch wird eine zu rasche Erstarrung der Schmelze im Kontaktbereich mit der Gießform vermieden. Zur Durchführung des vorgeschlagenen Verfahrens wird als Metall zweckmäßigerweise Magnesium oder eine Magnesiumlegierung verwendet.

Nach einem weiteren Ausgestaltungsmerkmal ist vorgesehen, daß ein von der Gießform umschlossener Formhohlraum nach dem Einspritzen vergrößert wird. As Gießform wird in diesem Fall zweckmäßigerweise ein Tauchkanten-Werkzeug verwendet. Bei einem solchen Werkzeug kann zumindest eine Wand der Gießform nach Art eines Stempels bewegt und somit die Größe des Formhohlraums geändert werden.

Als Metall kann Magnesium, Aluminium, eine Magnesium- oder Aluminiumlegierung verwendet werden. Als Treibmittel kann ein Metallhydrid, vorzugsweise TiH₂ oder MgH₂, verwendet werden. Der Anteil des Treibmittels am Gesamtgewicht des Pulvers beträgt üblicherweise 0,5 Gew.%.

Nachfolgend wird ein Ausführungsbeispiel der Erfindung anhand der Zeichnung näher erläutert. Hierin zeigen:
- Fig. 1: eine schematische Querschnittsansicht einer zur Durchführung des erfindungsgemäßen Verfahrens geeigneten Vorrichtung,
- Fig. 2: eine Schnittansicht eines ersten Formkörpers und
- Fig. 3: eine Schnittansicht eines zweiten Formkörpers.

Eine in Fig. 1 allgemein mit dem Bezugszeichen 1 bezeichnete Spritzgießmaschine weist einen Zuführtrichter 2 auf, der zur Aufnahme von Granulat oder Pulver geeignet ist. Das Granulat oder Pulver wird über eine nicht näher beschriebene Fördervorrichtung zur Zuführöffnung 3 eines Extrudierzylinders 4 gefördert.

Um eine Oxidation des zugeführten Materials zu vermeiden, können die Fördervorrichtung und der Zuführtrichter 2 mit Inertgas gespült werden. Als Inertgas kann in z.B. Argon oder Stickstoff verwendet werden.

Eine im Extrudierzylinder 4 aufgenommene Schnecke 5 ist drehbar und axial bewegbar. Die Schnecke 5 weist einen spindelförmig umlaufenden Flügel 6 auf. Das freie Ende der Schnecke 5 ist mit dem Bezugszeichen 7 bezeichnet. Der Extrudierzylinder 4 weist an seinem Austrittsende eine Düse 8 auf. Die Düse 8 mündet in einen Anschnitt einer zweiteiligen Gießform 9. Sie kann mittels eines (hier nicht gezeigten) Ventils verschlossen werden. Die beiden Formhälften der Gießform 9 bilden einen Formhohlraum 10.

Das gegenüberliegende Ende der Schnecke 5 ist mit einer an sich bekannten Hochgeschwindigkeitseinspritzapparatur 11 verbunden. Diese weist einen Akkumulator 12 und einen Zylinder 13 auf, welcher in einem festen Lager 14, 16 aufgenommen ist. Stromabwärts des Zylinders 13 ist ein Schuß- oder Einspritzstempel 15 angeordnet, der sich in ein Rückdrucklager einer Kupplung 17 erstreckt. Damit kann in an sich bekannter Weise eine Verbindung mit einer Antriebswelle 18 hergestellt werden, so daß der Einspritzstempel 15 sich bei Bedarf nur hin- und herbewegen, nicht aber drehen kann. Die Antriebswelle 18 erstreckt sich in herkömmlicher Weise durch einen Drehantrieb 19. Dieser erlaubt eine horizontale Hin- und Herbewegung der Antriebswelle 18 in Abhängigkeit der Bewegung des Einspritzstempels 15. Die Antriebswelle 18 ist an die Schnecke 5 über eine Antriebskupplung 20 in bekannter Weise gekuppelt, um die Drehbewegung auf die Schnecke 5 zu übertragen. In gleicher Weise kann damit eine Axialbewegung auf die Schnecke 5 übertragen werden.

### Beispiel 1:

Über den Zuführtrichter 2 wird ein Pulver aufgegeben. Das Pulver besteht aus einer Mg-Legierung, z.B. vom Typ AZ 91. Dieses Pulver weist einen mittleren Korndurchmesser von 100 µm auf. Es ist gemischt mit einem aus MgH₂ Pulver mit einem mittleren Korndurchmesser von 10 µm, welches als Treibmittel dient. Das Treibmittel hat einen Anteil von 0,5 Gew.% am Pulver.

Das vorgemischte Pulver wird über eine Fördervorrichtung unter Inertgasatmosphäre, z.B. Argon-Gas, zur Zuführöffnung 3 des Extrudierzylinders 4 gefördert. Durch die Wirkung der Schnecke 5 wird das Pulvergemisch in Richtung der Düse 8 weiterbewegt. Gleichzeitig wird das Pulvergemisch zunehmend aufgeheizt und unter Druck gesetzt. Das Aufheizen des Pulvergemischs erfolgt z.B. durch externe Heizvorrichtungen, z.B. Heizbänder.

Die Schnecke 5 wird mit etwa 100 Umdrehungen pro Minute rotiert. Das Pulvergemisch wird mit zunehmend geringerem Abstand zur Düse 8 auf eine Temperatur oberhalb der Solidustemperatur von 465°C aufgeheizt. Der Druck in der mit dem Bezugszeichen 21 bezeichneten Vorkammer im Extrudierzylinder 4 beträgt mehr als 30 bar. Er kann bis zu 500 oder 1000 bar betragen. Kurz vor dem Einspritzen ist die Temperatur etwa 20°C höher als die Liquidustemperatur der Legierung, welche 596°C beträgt. Das Pulvergemisch befindet sich also im vollkommen aufgeschmolzenen Zustand. Die Schmelze ist homogen gemischt. Der auf die Schmelze wirkende Druck ist in der Vorkammer 21 größer als der durch das Treibmittel bei der vorgenannten Temperatur erzeugte Gasdruck. Die Schmelze schäumt also nicht auf.

Sobald sich genügend Schmelze in der Vorkammer 21 befindet, kann die Düse 8 geöffnet werden. Gleichzeitig wird über die Hochgeschwindigkeitseinspritzvorrichtung 11 das freie Ende 7 an der Schnecke 5 in Richtung der Düse 8 geschossen. Die Schmelze gelangt in den Formhohlraum 10. Dort entspannt sich der Druck. Der Gasdruck ist größer als der Umgebungsdruck. Die Schmelze schäumt schlagartig auf und erfüllt vollständig den Formhohlraum 10. Vorteilhafterweise können die Formhälften der Gießform 9 vorgeheizt werden.

### Beispiel 2:

Als erstes Pulver wird eine aus 99% Aluminium und 1% Magnesium hergestellte Legierung verwendet, die einen geringen Anteil an Silizium enthält. Das erste Pulver weist eine mittlere Korngröße von etwa 100 µm auf. Als zweites Pulver wird TiH₂ mit einer mittleren Korngröße von etwa 10 µm verwendet. Das erste und das zweite Pulver werden unter Inertgasatmosphäre, z.B. Argon-Gas, zur Zuführöffnung 3 des Extrudierzylinders 4 gefördert. Das Pulvergemisch wird entlang des sich von der Zuführöffnung 3 bis zum Vorkammer 21 erstreckenden Förderwegs intensiv durchgeknetet und durch externe Heizvorrichtungen auf eine Temperatur von etwa 20°C unterhalb der Liquidustemperatur, in diesem Fall etwa 630°C, aufgeheizt. Es wird ein Argondruck von 100 bar aufgebracht. Dabei schmilzt das Pulvergemisch teilweise auf. Die Schmelze weist einen Festphasenanteil von etwa 35% auf.
Sobald die Vorkammer 21 mit dem teilweise aufgeschmolzenen Pulvergemisch gefüllt ist, wird die Düse 8 geöffnet. Das teilweise aufgeschmolzene Pulvergemisch wird im thixotropen Zustand in die Gießform eingespritzt. In der Gießform wird der Druck auf 26 bar entspannt.

Fig. 2 zeigt eine auflichtmikroskopische Schnittansicht eines nach vorgenannten Verfahren hergestellten Formkörpers. Der Formkörper weist eine blasenfreie Randzone auf. Wegen des Einspritzens des Materials im halbfesten thixotropen Zustand wird ein unkontrolliertes Aufschäumen der Schmelze in der Gießform vermieden. Die Porenstruktur ist homogen.

### Beispiel 3:

Es wird wie im Beispiel 2 vorgegangen. In der Gießform wird der Druck allerdings auf 11 bar entspannt.

Fig. 3 zeigt eine auflichtmikroskopische Aufnahme eines Querschnitts durch einen solchermaßen hergestellten Formkörper. Die Länge der Probe beträgt hier wiederum 20 mm. Es ist erkennbar, daß die Randzone wiederum im wesentlichen blasenfrei ausgebildet ist. Die im Inneren des Formkörpers gebildeten Poren sind homogen verteilt. Ihre mittlere Porengröße ist allerdings größer als bei dem in Fig. 2 gezeigten Formkörper. Das wird darauf zurückgeführt, daß die Schmelze hier gegen eine kleineren Gegendruck entspannt worden ist.

### Bezugszeichenliste

- 1: Spritzgußmaschine
- 2: Zuführtrichter
- 3: Zuführöffnung
- 4: Extrudierzylinder
- 5: Schnecke
- 6: Flügel
- 7: freies Ende
- 8: Düse
- 9: Gießform
- 10: Formhohlraum
- 11: Hochgeschwindigkeitseinspritzapparatur
- 12: Akkumulator
- 13: Zylinder
- 14: Lager
- 15: Einspritzstempel
- 16: Lager
- 17: Kupplung
- 18: Antriebswelle
- 19: Drehantrieb
- 20: Antriebskupplung
- 21: Vorkammer

## Patentansprüche

1. Verfahren zum Herstellen eines Formkörpers aus Metallschaum mit folgenden Schritten:
a) Bereitstellen eines aus dem Metall gebildeten ersten Pulvers und eines aus einem Treibmittel gebildeten zweiten Pulvers,
b) Zuführen des ersten und zweiten Pulvers einer Extrudiervorrichtung (4, 5, 6, 7), wobei das erste und das zweite Pulver in nichtkompaktierter Form vorliegen,
c) Fördern eines aus dem ersten und dem zweiten Pulver gebildeten Pulvergemischs in der Extrudiervorrichtung (4,5,6,7) in Richtung einer Gießform (9), wobei es zumindest teilweise geschmolzen und auf das zumindest teilweise geschmolzene Pulvergemisch ein Druck aufgebracht wird, welcher größer ist als ein durch das Treibmittel hervorgerufener Gasdruck,
d) Einspritzen des zumindest teilweise geschmolzenen Pulvergemischs in die Gießform (9), und
e) Entspannen des Drucks auf einen Wert kleiner als der Gasdruck, so daß die Gießform (9) vollständig mit einem sich bildenden Metallschaum gefüllt wird.

2. Verfahren nach Anspruch 1, wobei das erste Pulver einen mittleren Korndurchmesser im Bereich von 50 bis 250 µm, vorzugsweise vom 100 µm, hat.

3. Verfahren nach Anspruch 1 oder 2, wobei das zweite Pulver einen mittleren Korndurchmesser im Bereich von 5 bis 50 µm, vorzugsweise vom 10 µm, hat.

4. Verfahren nach einem der vorhergehenden Ansprüche, wobei das erste und das zweite Pulver vor dem Zuführen zur Extrudiervorrichtung (4,5,6,7) gemischt wird.

5. Verfahren nach einem der vorhergehenden Ansprüche, wobei das erste und/oder zweite Pulver unter einer Inertgasatmosphäre der Extrudiervorrichtung (4,5,6,7) zugeführt wird.

6. Verfahren nach einem der vorhergehenden Ansprüche, wobei das erste und das zweite Pulver in der Extrudiervorrichtung (4,5,6,7) unter Einwirkung von Scherkräften gemischt wird.

7. Verfahren nach einem der vorhergehenden Ansprüche, wobei das Mischen und/oder Fördern des Pulvergemischs durch die Drehbewegung einer Schnecke (5) der Extrudiervorrichtung (4,5,6,7) durchgeführt wird.

8. Verfahren nach einem der vorhergehenden Ansprüche, wobei das Pulvergemisch entlang eines von einer Zuführöffnung (3) in Richtung einer Vorkammer (21) sich erstreckenden Förderwegs kontinuierlich erwärmt wird.

9. Verfahren nach einem der vorhergehenden Ansprüche, wobei das Pulvergemisch in der Extrudiervorrichtung (4,5,6,7) auf eine Temperatur von höchstens 50°C, vorzugsweise 20°C, oberhalb der Liquidustemperatur erwärmt wird.

10. Verfahren nach einem der vorhergehenden Ansprüche, wobei das zumindest teilweise aufgeschmolzene Pulvergemisch einen Festphasenanteil von 20 bis 50%, vorzugsweise von 30 bis 40%, aufweist.

11. Verfahren nach einem der vorhergehenden Ansprüche, wobei das zumindest teilweise aufgeschmolzene Pulvergemisch in einem halbfesten thixotropen Zustand in der Vorkammer (21) akkumuliert wird.

12. Verfahren nach einem der vorhergehenden Ansprüche, wobei als Treibmittel voroxidiertes Treibmittel verwendet wird.

13. Verfahren nach einem der vorhergehenden Ansprüche, wobei das Pulvergemisch in der Extrudiervorrichtung (4,5,6,7) mittels einer externen Heizvorrichtung erwärmt wird.

14. Verfahren nach einem der vorhergehenden Ansprüche, wobei in der Extrudiervorrichtung (4,5,6,7) ab einer Temperatur von mehr als 300°C ein Druck von mehr als 10 bar, vorzugsweise mehr als 30 bar, aufgebracht wird.

15. Verfahren nach einem der vorhergehenden Ansprüche, wobei das Einspritzen des zumindest teilweise geschmolzenen Pulvergemischs durch eine in Richtung der Gießform (9) gerichtete Axialbewegung der Schnecke (5) bewirkt wird.

16. Verfahren nach einem der vorhergehenden Ansprüche, wobei die Gießform (9) vorgeheizt wird.

17. Verfahren nach einem der vorhergehenden Ansprüche, wobei ein von der Gießform (9) umschlossener Formhohlraum nach dem Einspritzen vergrößert wird.

18. Verfahren nach einem der vorhergehenden Ansprüche, wobei als Metall Magnesium, Aluminium, eine Magnesium- oder Aluminiumlegierung verwendet wird.

19. Verfahren nach einem der vorhergehenden Ansprüche, wobei als Treibmittel ein Metallhydrid, vorzugsweise TiH₂ oder MgH₂, verwendet wird.

## Claims

1. Process for producing a shaped body from metal foam, comprising the following steps:
a) providing a first powder, which is formed from the metal, and a second powder, which is formed from a blowing agent,
b) feeding the first and second powders to an extrusion device (4, 5, 6, 7), the first and second powders being in non-compacted form,
c) conveying a powder mixture, which is formed from the first and second powders, in the extrusion device (4, 5, 6, 7) toward a casting mould (9), during which step it is at least partially melted and a pressure is applied to the at least partially molten powder mixture, this pressure being greater than a gas pressure produced by the blowing agent,
d) injecting the at least partially molten powder mixture into the casting mould (9), and
e) relieving the pressure to a level which is lower than the gas pressure, so that the casting mould (9) is completely filled with a developing metal foam.

2. Process according to claim 1, in which the first powder has a mean particle diameter in the range from 50 to 250 µm, preferably of 100 µm.

3. Process according to claim 1 or 2, in which the second powder has a mean particle diameter in the range from 5 to 50 µm, preferably of 10 µm.

4. Process according to one of the preceding claims, in which the first and second powders are mixed before being fed to the extrusion device (4, 5, 6, 7).

5. Process according to one of the preceding claims, in which the first and/or second powder is supplied to the extrusion device (4, 5, 6, 7) under an inert-gas atmosphere.

6. Process according to one of the preceding claims, in which the first and second powders are mixed in the extrusion device (4, 5, 6, 7) under the action of shear forces.

7. Process according to one of the preceding claims, in which the mixing and/or conveying of the powder mixture is carried out by the rotary movement of a screw (5) of the extrusion device (4, 5, 6, 7).

8. Process according to one of the preceding claims, in which the powder mixture is heated continuously along a conveying path which extends from a feed opening (3) toward an antechamber (21).

9. Process according to one of the preceding claims, in which the powder mixture is heated in the extrusion device (4, 5, 6, 7) to a temperature of at most 50°C, preferably 20°C, above the liquidus temperature.

10. Process according to one of the preceding claims, in which the at least partially molten powder mixture has a solid-phase content of 20 to 50%, preferably of 30 to 40%.

11. Process according to one of the preceding claims, in which the at least partially molten powder mixture is accumulated in a semi-solid thixotropic state in the antechamber (21).

12. Process according to one of the preceding claims, in which the blowing agent used is pre-oxidised blowing agent.

13. Process according to one of the preceding claims, in which the powder mixture is heated in the extrusion device (4, 5, 6, 7) by means of an external heater device.

14. Process according to one of the preceding claims, in which a pressure of more than 10 bar, preferably more than 30 bar, is applied in the extrusion device (4, 5, 6, 7) above a temperature of more than 300°C.

15. Process according to one of the preceding claims, in which the injection of the at least partially molten powder mixture is effected by an axial movement of the screw (5) directed toward the casting mould (9).

16. Process according to one of the preceding claims, in which the casting mould (9) is preheated.

17. Process according to one of the preceding claims, in which a mould cavity which is surrounded by the casting mould (9) is increased in size after the injection.

18. Process according to one of the preceding claims, in which the metal used is magnesium, aluminium, a magnesium alloy or an aluminium alloy.

19. Process according to one of the preceding claims, in which the blowing agent used is a metal hydride, preferably TiH₂ or MgH₂.

## Revendications

1. Procédé pour la fabrication d'un corps moulé en mousse métallique suivant les opérations suivantes :
a) Préparation d'une première poudre formée à partir du métal et d'une deuxième poudre formée à partir d'un agent gonflant,
b) Apport de la première et de la deuxième poudre d'un dispositif d'extrusion (4, 5, 6, 7), la première et la deuxième poudre étant sous forme non compactée,
c) Transport d'un mélange de poudres composé de la première et de la deuxième poudre dans le dispositif d'extrusion (4,5,6,7) vers un moule (9), ce mélange étant au moins partiellement fondu et une pression étant appliquée sur le mélange de poudres au moins partiellement fondu, laquelle est supérieure à une pression de gaz causée par l'agent gonflant,
d) Injection du mélange de poudres au moins partiellement fondu dans le moule (9) et
e) Détente de la pression à une valeur inférieure à la pression de gaz de façon que le moule (9) soit complètement rempli d'une mousse métallique en formation.

2. Procédé selon la revendication 1, la première poudre ayant un diamètre granulométrique moyen compris dans une plage de 50 à 250 *µ*m, de préférence de 100 *µ*m.

3. Procédé selon la revendication 1 ou 2, la deuxième poudre ayant un diamètre granulométrique moyen compris dans une plage de 5 à 50 *µ*m, de préférence de 10 *µ*m.

4. Procédé selon l'une des revendications précédentes, la première et la deuxième poudre étant mélangées avant l'apport dans le dispositif d'extrusion (4,5,6,7).

5. Procédé selon l'une des revendications précédentes, la première et / ou la deuxième poudre étant amenée dans une atmosphère de gaz inerte du dispositif d'extrusion (4,5,6,7).

6. Procédé selon l'une des revendications précédentes, la première et la deuxième poudre étant mélangées dans le dispositif d'extrusion (4,5,6,7) sous l'action de forces de cisaillement.

7. Procédé selon l'une des revendications précédentes, le mélange et / ou le transport du mélange de poudres étant effectué par le mouvement de rotation d'une vis (5) du dispositif d'extrusion (4,5,6,7).

8. Procédé selon l'une des revendications précédentes, le mélange de poudres étant chauffé continuellement le long d'une distance de transport allant d'un orifice d'alimentation (3) vers une préchambre (21).

9. Procédé selon l'une des revendications précédentes, le mélange de poudres étant chauffé dans le dispositif d'extrusion (4,5,6,7) à une température maximale de 50°C, de préférence 20°C, au-dessus de la température du liquidus.

10. Procédé selon l'une des revendications précédentes, le mélange de poudres au moins partiellement fondu présentant un pourcentage en phase solide de 20 à 50%, de préférence de 30 à 40%.

11. Procédé selon l'une des revendications précédentes, le mélange de poudres au moins partiellement fondu étant accumulé dans la préchambre (21) dans un état thixotrope semi-solide.

12. Procédé selon l'une des revendications précédentes, un agent gonflant préoxydé étant utilisé comme agent gonflant.

13. Procédé selon l'une des revendications précédentes, le mélange de poudres étant chauffé dans le dispositif d'extrusion (4,5,6,7) par l'intermédiaire d'un dispositif de chauffage externe.

14. Procédé selon l'une des revendications précédentes, une pression de plus de 10 bar, de préférence de plus de 30 bar, étant appliquée dans le dispositif d'extrusion (4,5,6,7) à partir d'une température supérieure à 300°C.

15. Procédé selon l'une des revendications précédentes, l'injection du mélange de poudres au moins partiellement fondu étant engendrée par un mouvement axial de la vis (5) en direction du moule (9).

16. Procédé selon l'une des revendications précédentes, le moule (9) étant préchauffé.

17. Procédé selon l'une des revendications précédentes, une cavité entourée par le moule (9) étant agrandie après l'injection.

18. Procédé selon l'une des revendications précédentes, du magnésium, de l'aluminium, un alliage de magnésium ou d'aluminium étant utilisé comme métal.

19. Procédé selon l'une des revendications précédentes, un hydrure métallique, de préférence du TiH₂ ou MgH₂, étant utilisé comme agent gonflant.
